# EUROPÄISCHE PATENTSCHRIFT

(11) **EP 0 432 300 B1**
(45) Veröffentlichungstag und Bekanntmachung des Hinweises auf die Patenterteilung: **09.06.1993**
(21) Anmeldenummer: 89123040.1
(22) Anmeldetag: 13.12.1989
(51) Int. Cl.: C14B 1/00

(54) **Verfahren zum Herstellen eines Spaltleders und Verwendung desselben**
Process for making split leather and its application
Procédé pour la fabrication d'un cuir refendu et son utilisation

(43) Veröffentlichungstag der Anmeldung: 19.06.1991
(73) Patentinhaber: LUDW. LINDGENS GMBH & CO. KG., D-45479 Mülheim (DE)
(72) Erfinder: Schmidt, Gunter, D-7032 Sindelfingen (DE); Meurer, Peter, D-4330 Mülheim-Ruhr (DE)
(74) Vertreter: Masch, Karl Gerhard, Dr.

(56) Entgegenhaltungen:
- DE-A- 1 660 078
- GB-A- 2 151 258

## Beschreibung

Die Erfindung betrifft zunächst ein Verfahren zum Herstellen eines Spaltleders, wobei eine geäscherte Tier-, insbesondere Rindhaut in einen Narbenspalt und einen Fleischspalt gespalten wird, der Fleischspalt in einen Croupon und Hals- sowie Flankenteile zerlegt und der Croupon nachgeäschert, gebeizt, chromgegerbt, gefettet, getrocknet sowie zugerichtet wird. Die Erfindung bezieht sich aber auch auf die Verwendung des so hergestellten Spaltleders.

Nach dem bekannten Verfahren der genannten Art (Ullman's Encyklopädie der Technischen Chemie, 4. Auflage, Band 16 "Lagerwerkstoffe bis Milch", Verlag Chemie GmbH Weinheim, 1978, Seiten 109 bis 177) kann bisher kein Spaltleder hergestellt werden, das so schrumpfarm ist, daß es für flächig verklebte Lederverkleidungen, die hohen Temperatur- und Feuchtigkeitswechselbeanspruchungen ausgesetzt sind, wie z. B. auf Armaturenbrettern von Automobilen oder Integralsitzen von Cabriolets verwendbar ist.

Der Erfindung liegt die Aufgabe zugrunde, mit dem eingangs genannten Verfahren ein schrumpfarmes Spaltleder herzustellen.

Die erfindungsgemäße Lösung dieser Aufgabe besteht darin, daß der Croupon zwischen dem Chromgerben und Fetten zunächst durch spalt- und fleischseitiges Falzen auf eine Stärke von 1,1 bis 2,5 mm, vorzugsweise 1,2 bis 1,5 mm gebracht und nachgegerbt wird, und daß nach spaltseitigem Zurichten des getrockneten Croupons aus diesem durch fleischseitiges Falzen ein 0,5 bis 1,0 mm, vorzugsweise 0,7 bis 0,9 mm starker Mittelspalt erzeugt wird, der anschließend auch fleischseitig zugerichtet wird.

Die Erfindung geht hierbei von der Erkenntnis aus, daß durch gezieltes Falzen, Nachgerben und Zurichten eines Croupon-Mittelspaltes ein Spaltleder hoher Schrumpfarmut erzeugbar ist.

Für die weitere Ausgestaltung bestehen im Rahmen der Erfindung mehrere Möglichkeiten. So wird nach einer besonders bevorzugten Ausführungsform der chromgegerbte Croupon zunächst spaltseitig mit gerader Andruckwalze auf eine Stärke von 2,0 bis 2,2 mm, dann fleischseitig mit bombierter Andruckwalze aus eine Stärke von 1,5 bis 1,7 mm und anschließend wieder spaltseitig mit bombierter Andruckwalze auf die Stärke 1,2 bis 1,5 mm gefalzt; durch den Einsatz der bombierten Andruckwalze wird nämlich berücksichtigt, daß Leder ein Naturmaterial, d.h. kein Material mit über die Fläche gleichbleibenden Eigenschaften ist, sondern in den Randbereichen regelmäßig geringere Festigkeit als im Rückenbereich aufweist. Im übrigen empfiehlt es sich, den gefetteten Croupon mechanisch zu entwässern und über Stangen hängend bei 50 bis 70° C für 3 bis 5 Stunden zu trocknen. Das spaltseitige Zurichten des getrockneten Croupons und das fleischseitige Zurichten des Croupon-Mittelspaltes erfolgen zweckmäßigerweise jeweils durch schichtweises Walzenauftragen und/oder Aufspritzen von wässrigen Polyurethan- und/oder Polyacrylat-Dispersionen und Verbügeln der Schichten. Selbstverständlich kann das fleischseitige Zurichten auch im Zuge und/oder durch das spätere Verkleben durchgeführt werden. Aus den weiter oben genannten Gründen empfiehlt es sich auch, das den Mittelspalt erzeugende fleischseitige Falzen wieder mit bombierter Andruckwalze durchzuführen. Zu besonders guten Ergebnissen führt schließlich auch die Maßnahme, den auch fleischseitig zugerichteten Croupon-Mittelspalt durch eine Wärmebehandlung vorzuschrumpfen. In diesem Zusammenhang empfiehlt es sich, den Croupon-Mittelspalt durch Einhängen in eine Trockenkammer bei 80 bis 140° C für 1 bis 6 Stunde, vorzugsweise bei 105 bis 120° C für 1,5 bis 2,5 Stunden vorzuschrumpfen.

Jedenfalls ist Gegenstand der Erfindung auch die Verwendung des in der beschriebenen Art und Weise hergestellten Spaltleders für temperatur- und feuchtigkeitswechselbeanspruchte, flächig verklebte Lederverkleidungen, insbesondere bei Automobilen. Hierbei kann auch eine Trägerunterlage bei und/oder nach dem Aufkleben des Spaltleders in seine endgültige Form gebracht werden.

Im folgenden wird die Erfindung anhand eines Ausführungsbeispiels näher erläutert:
Ausgangsmaterial ist ein sogenannter Fleischspalt, der als Abfallprodukt bei der Herstellung von Polsterledern beim Spalten nach dem Äschern anfällt. Hierzu wird die enthaarte geäscherte Rindhaut auf einer Bandmesser-Spaltmaschine horizontal in zwei Schichten zerlegt. Die obere Schicht ist der sogenannte Narbenspalt und stellt histologisch die Narbenmembrane (Pappilarschicht) und einen Teil der darunter liegenden Retikularschicht dar. Die untere Schicht ist der sogenannte Fleischspalt und stellt histologisch einen Teil der Retikularschicht und das Unterhautbindegewebe dar.

Der Fleischspalt wird anschließend crouponiert. Hierunter versteht man die Zerlegung der gesamten Haut in drei Hautteile, nämlich den Croupon (Mittelteil), das Halsteil und die seitlichen Flankenteile. Zur Weiterverarbeitung gelangt nur der Fleischspalt-Croupon. Der Fleischspalt-Croupon wird zunächst nachgeäschert, indem er in einer gesättigten Lösung von Calciumhydroxid bei 25° C über 24 Stunden bei langsamem Rotieren im Faß behandelt wird. Anschließend wird durch Zugabe von schwachen organischen Säuren und/oder sauren Salzen der enthaltene Kalk neutralisiert. Danach wird gebeizt; hierzu wird der Croupon mit Enzymen der Pankreasdrüse bei einer Temperatur von 38° C über 4 Stunden bei intensiver Bewegung im Faß behandelt.

Der Fleischspalt-Croupon wird nunmehr im gesamten Querschnitt durch Behandeln mit Mischungen aus anorganischen/organischen Säuren sauergestellt und anschließend durch Zugabe von basischen, III-wertigen Chromsulfaten chromgegerbt, und zwar für 12 Stunden bei 40° C. Danach erfolgt ein Abwelken, d.h. eine Teilentwässerung durch Abpressen mittels hydraulischem Druck zwischen zwei Preßwalzen.

Nunmehr wird eine spanabhebende Stärkenregulierung durch Falzen vorgenommen: Zuerst wird die Spaltseite mit gerader Andruckwalze in Richtung Schild-Hals auf ein Stärke von 2,0 bis 2,2 mm gefalzt. Hernach wird die Fleischseite mit 32/100 bombierter Andruckwalze in Richtung vom Hals bis Mitte Schild auf 1,5 mm, der Rücken bis auf 1,7 mm und der Bauch, so wie es die Adern erfordern und zulassen, gefalzt. Auch alle weiteren Falzvorgänge werden mit bombierter Walze durchgeführt. Die Spalte läßt man dann gut zugedeckt über Nacht liegen. Abschließend wird auf der Spaltseite Richtung Schild - Hals fertiggefalzt, und zwar bis auf folgende Endfalzstärken:

| | |
|---|---|
| Rückenlinie (ca. 50 cm vom Schwanz) | 1,2 bis 1,3 mm |
| Bauch (ca. 5 cm von der Randkante) | 1,3 bis 1,4 mm |
| Rand (ca. 1 cm von der Randkante) | 1,4 bis 1,5 mm. |

Nach dem Falzen wird durch intensive Nachbehandlung mit basischen, III-wertigen Chromsalzen, wie sie in der Gerbung eingesetzt werden, nachgegerbt und anschließend mit schwach alkalischen Salzen neutralisiert. Zum Färben wird der Croupon mit Anilinfarbstoffen behandelt. Gefettet wird mit wässrigen Emulsionen von pflanzlichen Fetten (Kokosöl, Rapsöl) oder tierischen Fetten (Fischtran). Anschließend wird mechanisch entwässert und über Stangen hängend bei 60° C für etwa 4 Stunden getrocknet.

Zur Vorbereitung der Zurichtung wird der Fleischspalt-Croupon beidseitig auf mit Schmirgelpapier bespannten rotierenden Walzen zur Egalisierung der Fasern auf der Oberfläche behandelt. Der Schleifstaub wird mit Hilfe einer Blasluftentstaubungsmaschine entfernt. Zum Zurichten werden schichtenweise wässrige und organische Polyurethan- und Polyacrylat-Dispersionen mittels Walzenauftrags- und Spritzmaschinen aufgetragen. Anschließend werden die aufgetragenen Filme zur Erzeugung eines die Oberfläche abdichtenden geschlossenen Farbfilms verbügelt. Anschließend wird noch die Spaltseite mittels Prägekalander geprägt.

Danach wird ein Mittelspalt hergestellt, und zwar durch Falzen der Fleischseite mit bombierter Andruckwalze auf eine Endstärke von 0,7 bis 0,9 mm. Nach Enstaubung (wie oben) wird die Rückseite behandelt, und zwar durch Auftragen von wässrigen Polyacrylat-Dispersion auf Walzenauftragsmaschinen. Anschließend wird wieder unter Druck und Temperatur verbügelt.

Abschließend wird der fertige Croupon-Mittelspalt in eine Trockenkammer eingehängt und dort bei 90° C für 5 Stunden vorgeschrumpft.

Das so erzeugte Spaltleder ist sehr schrumpfarm und hervorragend für temperatur- und feuchtigkeitswechselbeanspruchte, flächig verklebte Lederverkleidungen, insbesondere bei Automobilen geeignet.

## Patentansprüche

1. Verfahren zum Herstellen eines Spaltleders, wobei eine geäscherte Tier-, insbesondere Rindhaut in einen Narbenspalt und einen Fleischspalt gespalten wird, der Fleischspalt in einen Croupon und Hals- sowie Flankenteil zerlegt und der Croupon nachgeäschert, gebeizt, chromgegerbt, gefettet, getrocknet sowie zugerichtet wird, **dadurch gekennzeichnet**, daß der Croupon zwischen dem Chromgerben und Fetten zunächst durch spalt- und fleischseitiges Falzen auf eine Stärke von 1,1 bis 2,5 mm gebracht und nachgegerbt wird, und daß nach spaltseitigem Zurichten des getrockneten Croupons aus diesem durch fleischseitiges Falzen ein 0,5 bis 1,0 mm starker Mittelspalt erzeugt wird, der anschließend auch fleischseitig zugerichtet wird.

2. Verfahren nach Anspruch 1, dadurch gekennzeichnet, daß der chromgegerbte Croupon durch das spalt- und fleischseitige Falzen auf eine Stärke von 1,2 bis 1,5 mm gebracht wird.

3. Verfahren nach Anspruch 2, dadurch gekennzeichnet, daß der chromgegerbte Croupon zunächst spaltseitig mit gerader Andruckwalze auf eine Stärke von 2,0 bis 2,2 mm, dann fleischseitig mit bombierter Andruckwalze auf eine Stärke von 1,5 bis 1,7 mm und anschließend wieder spaltseitig mit bombierter Andruckwalze auf die Stärke von 1,2 bis 1,5 mm gefalzt wird.

4. Verfahren nach einem der Ansprüche 1 bis 3, dadurch gekennzeichnet, daß der gefettete Croupon mechanisch entwässert und über Stangen hängend bei 50 bis 70° C für 3 bis 5 Stunden getrocknet wird.

5. Verfahren nach einem der Ansprüche 1 bis 4, dadurch gekennzeichnet, daß das spaltseitige Zurichten des getrockneten Croupons und das fleischseitige Zurichten des Croupon-Mittelspaltes durch schichtweises Walzenauftragen und/oder Aufspritzen von wässrigen Polyurethan- und/oder Polyacrylat-Dispersionen und Verbügeln der Schichten erfolgt.

6. Verfahren nach einem der Ansprüche 1 bis 5, dadurch gekennzeichnet, daß durch das fleischseitige Falzen des spaltseitig zugerichteten Croupons ein 0,7 bis 0,9 mm starker Mittelspalt erzeugt wird.

7. Verfahren nach einem der Ansprüche 1 bis 6, dadurch gekennzeichnet, daß das den Mittelspalt erzeugende fleischseitige Falzen mit bombierter Andruckwalze durchgeführt wird.

8. Verfahren nach einem der Ansprüche 1 bis 7, dadurch gekennzeichnet, daß der auch fleischseitig zugerichtete Croupon-Mittelspalt durch eine Wärmebehandlung vorgeschrumpft wird.

9. Verfahren nach Anspruch 8, dadurch gekennzeichnet, daß der Croupon-Mittelspalt durch Einhängen in eine Trockenkammer bei 80 bis 140° C für 1 bis 6 Stunden vorgeschrumpft wird.

10. Verfahren nach Anspruch 9, dadurch gekennzeichnet, daß der Croupon-Mittelspalt bei 105 bis 120° C für 1,5 bis 2,5 Stunden vorgeschrumpft wird.

11. Verwendung des nach einem der Ansprüche 1 bis 10 hergestellten Spaltleders für temperatur- und feuchtigkeitswechselbeanspruchte flächig verklebte Lederverkleidungen insbesondere bei Automobilen.

12. Verwendung nach Anspruch 11, wobei eine Trägerunterlage bei und/oder nach dem Aufkleben des Spaltleders in seine endgültige Form gebracht wird.

13. Verfahren nach einem der Ansprüche 1 bis 10 und Verwendung nach Anspruch 11 oder 12, wobei das fleischseitige Zurichten im Zuge und/oder durch das Verkleben durchgeführt wird.

## Claims

1. A process for manufacturing a split leather, wherein a limed animal hide, particularly cowhide, is split into a grain split and a flesh split, the flesh split is separated into a butt and a neck and flank portion, and the butt is subsequently limed, drenched, chrome tanned, lubricated, dried and dressed, characterised in that the butt is first brought to a thickness of 1.1 to 2.5 mm between chrome tanning and lubrication by shaving on the split and flesh sides and is subsequently tanned, and that after dressing the split side of the dried butt a central split 0.5 to 1.0 mm thick is produced from the latter by shaving on the flesh side, which central split is also subsequently dressed on the flesh side.

2. A process according to claim 1, characterised in that the chrome tanned butt is brought to a thickness of 1.2 to 1.5 mm by shaving on the split and flesh sides.

3. A process according to claim 2, characterised in that the chrome tanned butt is first shaved on the split side, using a straight pressure roll, to a thickness of 2.0 to 2.2 mm, is then shaved on the flesh side, using a cambered pressure roll, to a thickness of 1.5 to 1.7 mm, and is subsequently shaved again on the split side, using a cambered pressure roll, to a thickness of 1.2 to 1.5 mm.

4. A process according to any one of claims 1 to 3, characterised in that the tanned butt is mechanically de-watered and is dried hanging over bars at 50 to 70°C for 3 to 5 hours.

5. A process according to any one of claims 1 to 4, characterised in that the dressing of the dried butt on the split side and the dressing of the butt central split on the flesh side are effected by roll application in layers and/or by spraying on aqueous polyurethane- and/or polyacrylate dispersions and pressing the layers.

6. A process according to any one of claims 1 to 5, characterised in that a central split 0.7 to 0.9 mm thick is produced by shaving the butt, which is dressed on the split side, on the flesh side.

7. A process according to any one of claims 1 to 6, characterised in that the shaving operation which produces the central split is carried out using a cambered pressure roll.

8. A process according to any one of claims 1 to 7, characterised in that the butt central split, which is also dressed on the flesh side, is pre-shrunk by heat-treatment.

9. A process according to claim 8, characterised in that the butt central split is pre-shrunk by hanging it in a drying chamber at 80 to 140°C for 1 to 6 hours.

10. A process according to claim 9, characterised in that the butt central split is pre-shrunk at 105 to 120°C for 1.5 to 2.5 hours.

11. The use of the split leather manufactured according to any one of claims 1 to 10 for glued-together sheet leather soft trim subjected to changes of temperature and humidity, particularly in automobiles.

12. A use according to claim 11, wherein a supporting base is provided during and/or after sticking on the split leather in its final shape.

13. A process according to any one of claims 1 to 10 and a use according to claims 11 or 12, wherein the dressing on the flesh side is carried out in the course of and/or by means of gluing together.

## Revendications

1. Procédé pour fabriquer un cuir refendu, selon lequel on fend une peau animale, notamment une peau de boeuf, pelanée, en formant une fente côté fleur du cuir et une fente côté chair, on divise la fente côté chair en un croupon et en une partie de col et une partie de flanc et on applique au croupon un post-pelanage, on le soumet à un confitage, on le soumet à un tannage au chrome, on le nourrit, on le sèche et on lui fait subir un corroyage, caractérisé en ce qu'entre le tannage au chrome et la nourriture, on amène tout d'abord le croupon à une épaisseur comprise entre 1,1 et 2,5 mm, par pliage côté fente et côté chair, puis, après le corroyage, exécuté côté fente, du croupon séché, on forme à partir de ce dernier, au moyen d'un pliage côté chair, une fente médiane d'une épaisseur comprise entre 0,5 et 1,0 mm, à laquelle on applique ensuite également un corroyage côté chair.

2. Procédé selon la revendication 1, caractérisé en ce qu'au moyen du dérayage côté fente et côté chair, on amène le croupon tanné au chrome, à une épaisseur comprise entre 1,2 et 1,5 mm.

3. Procédé selon la revendication 2, caractérisé en ce qu'on déraye le croupon tanné au chrome, tout d'abord sur le côté fente, avec un cylindre de serrage rectiligne pour l'amener à avoir une épaisseur comprise entre 2,0 et 2,2 mm, puis on le déraye côté chair en utilisant un cylindre de serrage bombé pour lui donner une épaisseur comprise entre 1,5 et 1,7 mm et ensuite on le déraye à nouveau côté fente avec un cylindre de serrage bombé, pour lui donner l'épaisseur comprise entre 1,2 et 1,5 mm.

4. Procédé selon l'une des revendications 1 à 3, caractérisé en ce qu'on déshydrate mécaniquement le croupon nourri et on le fait sécher à l'état suspendu sur des barres, entre 50 et 70°C pendant 3 à 5 heures.

5. Procédé selon l'une des revendications 1 à 4, caractérisé en ce que le corroyage, exécuté côté fente, du croupon séché et le corroyage, côté chair, de la fente médiane du croupon s'effectuent au moyen d'une enduction par cylindre et/ou d'une projection, sous la forme d'une couche, de dispersions aqueuses de polyuréthane ou de polyacrylate et d'un repassage des couches.

6. Procédé selon l'une des revendications 1 à 5, caractérisé en ce qu'on forme une fente médiane d'une épaisseur de 0,7 à 0,9 mm par dérayage, côté chair, du croupon corroyé côté fente.

7. Procédé selon l'une des revendications 1 à 6, caractérisé en ce qu'on exécute le dérayage côté chair, qui forme la fente médiane, avec un cylindre de serrage bombé.

8. Procédé selon l'une des revendications 1 à 7, caractérisé en ce qu'on provoque une contraction préalable de la fente médiane du croupon, également corroyée côté chair, au moyen d'un traitement thermique.

9. Procédé selon la revendication 8, caractérisé en ce qu'on réalise une contraction préalable de la fente médiane du croupon en le suspendant dans un séchoir entre 80 et 140°C pendant 1 à 6 heures.

10. Procédé selon la revendication 9, caractérisé en ce qu'on réalise une contraction préalable de la fente médiane du croupon entre 105 et 120°C pendant 1,5 à 2,5 heures.

11. Utilisation du cuir refendu fabriqué selon l'une des revendications 1 à 10, pour des doublures en cuir collées sur une certaine surface et soumises à des contraintes alternées de température et d'humidité, notamment dans des automobiles.

12. Utilisation selon la revendication 11, selon laquelle on amène à sa forme définitive un substrat de support lors du ou après le collage du cuir refendu.

13. Procédé selon l'une des revendications 1 à 10 et utilisation selon la revendication 11 ou 12, selon lesquels on exécute le corroyage côté chair au cours de et/ou sous l'effet du collage.
